# FASCICULE DE BREVET EUROPEEN

(11) **EP 0 383 691 B1**
(45) Date de publication et mention de la délivrance du brevet: **19.05.1993**
(21) Numéro de dépôt: 90400421.5
(22) Date de dépôt: 15.02.1990
(51) Int. Cl.: E01C 13/00

(54) **Composition de matières sans liant pour sols sportifs autostabilisés, et sol sportif ainsi réalisé**
Materialzusammensetzung für selbststabilisierte Sportböden und Sportböden, hergestellt mit dieser Zusammensetzung
Composition of materials without a binder for self-stabilised sporting floors, and sporting floor so realised

(30) Priorité: 17.02.1989 FR 8902119
(43) Date de publication de la demande: 22.08.1990
(73) Titulaire: TERCHARNOR, F-59505 Douai Cédex (FR)
(72) Inventeur: Delaume, Jacques, F-59650 Villeneuve D'Ascq (FR); Stans, Jakobus, Limbricht (NL)
(74) Mandataire: Rinuy, Santarelli

(56) Documents cités:
- AT-A- 339 797
- DE-A- 2 638 875
- GB-A- 2 184 765
- US-A- 4 073 753

## Description

L'invention concerne une composition de matières destinée à la fabrication de sols sportifs.

Pour le revêtement des terrains de sports, on utilise déjà des matériaux minéraux granulaires qui ont la propriété de se stabiliser naturellement, c'est-à-dire d'acquérir, sans qu'il soit nécessaire d'y incorporer un liant, une compacité suffisante pour permettre la pratique de la plupart des sports et pour leur éviter ensuite de se dégrader substantiellement sous l'action des intempéries. Cette propriété résulte, pour le produit mis en oeuvre, du choix d'une composition granulométrique déterminée. En pratique, la courbe granulométrique du matériau utilisé est telle que les plus petites particules remplissent, sans les obstruer complètement, les interstices compris entre les plus grosses particules. Il en résulte après mise en place, roulage (processus mécanique) et tassement naturel du matériau, une cohésion telle que le revêtement résiste par la suite aux efforts exercés en surface par les sportifs et à l'érosion des intempéries.

Un exemple d'un tel matériau susceptible de se stabiliser naturellement est le produit commercialisé sous la marque "FERROLITE", qui est fabriqué à partir des schistes rouges (schistes vitrifiés) des terrils miniers brûlés, après concassage et tamisage pour réaliser la granulométrie voulue.

De tels produits se distinguent des autres matières en grains naturelles, telles que le sable, dont la granulométrie et la géométrie (absence d'angles vifs) ne permettent pas d'obtenir une cohésion suffisante pour la pratique de la plupart des sports, si bien que leur emploi nécessite la présence de liants (bitume, ciment, liants organiques).

On utilise aussi pour la fabrication des sols sportifs, des revêtements en matières synthétiques (par exemple gazons artificiels) qui ont l'inconvénient d'être très coûteux et qui, de plus, doivent être posés sur une sous-couche très regulière.

En résumé, par rapport aux autres produits existants, les matériaux minéraux granulaires auto-stabilisés ont l'avantage d'être à la fois suffisamment compacts et pourtant perméables à l'eau, faciles à mettre en oeuvre et à entretenir tout en étant peu coûteux, tel que décrit par exemple par DE-A-2638 875. Toutefois, si on les compare à l'herbe naturelle ou aux matériaux synthétiques de haut de gamme, ils ont l'inconvénient de posséder une souplesse et une élasticité moindres. Ceci peut se traduire par un moindre confort pour l'usager, voire même être la cause de divers traumatismes pour les sportifs utilisant ces surfaces.

L'objet de l'invention est de remédier à cet inconvénient et, par conséquent, de proposer une composition de matériaux pour la fabrication de sols sportifs qui possède les avantages des revêtements auto-stabilisés tout en ayant une souplesse qui la rapproche des matériaux synthétiques de haut de gamme.

A cet effet, l'invention propose que, à un matériau minéral en grains possédant une courbe granulométrique susceptible de lui conférer des propriétés d'auto-stabilisation, on incorpore d'une part des particules anguleuses d'un matériau caoutchouteux, d'autre part des fibres libres, dispersées de manière homogène dans l'ensemble du matériau.

Plus précisément, l'invention propose une composition de matières pour sols sportifs, auto-stabilisés sans liant, comportant un matériau minéral en grains anguleux dont la répartition granulométrique permet l'auto-stabilisation, caractérisée par le fait qu'elle contient de 5 à 30 % en volume d'un matériau caoutchouteux en grains anguleux et de 1 à 5 % en volume de fibres libres, le reste étant principalement constitué par ce matériau minéral dans lequel ce matériau caoutchouteux et ces fibres sont dispersés de façon homogène.

Le matériau minéral en grains peut notamment être préparé, comme il est déjà connu, à partir de schistes vitrifiés (schistes rouges) extraits des terrils de charbon qui ont brûlé. Les schistes vitrifiés ont l'avantage de ne pas être poreux et, par conséquent, de ne pas être susceptibles d'éclater sous l'action du gel.

D'autres matériaux en grains, de préférence non poreux peuvent également être utilisés, par exemple des grès.

Le matériau caoutchouteux incorporé au produit selon l'invention peut être constitué par tout produit élastomèrique possédant des propriétés élastiques. Pour des raisons de prix de revient, on utilise plus particulièrement des produits recyclés de l'industrie du caoutchouc et notamment des fragments de pneus usagés, aux contours irréguliers.

Les granulats caoutchouteux irréguliers (naturels ou artificiels) ont une dimension moyenne (assimilable à un diamètre) de l'ordre de 1 à 4 mm et sont utilisés à raison de 5 à 30 % en volume (ce qui correspond à environ 20 à 200 kg par mètre cube de produit fini dans le cas de schistes rouges concassés).

Il est souhaitable que la granulométrie des produits caoutchouteux mis en oeuvre soit incluse dans la plage granulométrique du matériau minéral. De préférence cette granulométrie est telle que ces produits se substituent à une fraction granulométrique correspondante du matériau de base, de manière que la courbe granulométrique de l'ensemble ne soit pas ou ne soit que peu modifiée. De manière préférée, la granulométrie des particules caoutchouteuses se situe dans la partie médiane de la granulométrie du matériau granulaire ; ainsi il n'y a ni des particules trop petites susceptibles de détériorer la perméabilité, ni des particules trop grosses qui réduiraient la capacité d'auto-stabilisation.

Les fibres libres peuvent être de nature organique, de préférence synthétique (polypropylène, nylon, etc...) ou non organique, notamment minérale (fibres de verre par exemple). Elles ont un diamètre compris entre 0,1 et 1 mm, une longueur de quelques centimètres à 10 cm et sont employées dans une proportion volumique de 1 à 5 % (ce qui correspond approximativement à 1 à 10 kg par mètre cube de produit fini dans le cas de schistes rouges concassés).

La composition de matières selon l'invention est fabriquée par simple mélange de ses constituants : matériau minéral, granulats de caoutchouc et fibres.

Par exemple, des schistes rouges de terrils miniers, provenant d'une installation de concassage (de préférence double) et de criblage qui leur a conféré une granulométrie et une géométrie irrégulière appropriées, sont stockés dans une trémie, à partir de laquelle ils sont déversés sur un convoyeur avec un débit constant. A l'extrémité de ce convoyeur, ils tombent dans un tube vertical. Sur ce tube est raccordée une première canalisation reliée à un réservoir de stockage de granulats de caoutchouc et comportant une vanne qui permet l'introduction dans le tube d'un débit déterminé et constant de granulats. Sur le tube est également raccordée une seconde canalisation reliée à un second réservoir contenant les fibres et à partir duquel on les entraîne régulièrement par soufflage d'air comprimé. A la base du tube vertical, on recueille un mélange homogène de schistes, de granulats de caoutchouc et de fibres.

La distribution granulométrique du matériau granulaire et des granulats caoutchouteux est en pratique propre à respecter les fuseaux préconisés en France par le Laboratoire Central des sols Sportifs. De préférence, elle est choisie conforme aux normes allemandes DIN 18035 qui constituent la référence en Europe en matière de sols sportifs.

Le produit obtenu est directement prêt à l'emploi pour être mis en place sous forme d'une chape de quelques centimètres d'épaisseur (en pratique de 4 à 8 cm environ), sur un terrain convenablement préparé par des travaux classiques de drainage et de terrassement. La compacité et la cohésion sont obtenues par simple roulage. La chape peut être utilisée telle quelle pour la pratique des sports. Elle peut aussi être revêtue d'un tapis synthétique, tel qu'un gazon artificiel.

Un avantage du produit selon l'invention réside dans son homogénéité qui lui confère une souplesse uniforme. Il se distingue ainsi en particulier de certains revêtements existants qui comportent une couche de granulats liés par des résimes et pour lesquels les variations d'épaisseur de cette couche se traduisent par des irrégularités de souplesse en surface, qui sont la cause de traumatismes connus des sportifs (claquages, tendinites, mal au dos).

Le fait que, aussi bien le matériau granulaire, que les granulats caoutchouteux aient une forme irrégulière avec des angles vifs, favorise les tensions intermoléculaires tout en préservant la perméabilité de l'ensemble.

Par rapport aux produits auto-stabilisés similaires connus ne contenant pas de caoutchouc, on observe une amélioration importante de la souplesse et, par conséquent, du confort.

A titre d'exemple, à un produit auto-stabilisé à base de schistes rouges de terrils de granulométrie 0 à 3 mm, on a incorporé :
- d'une part 15 % en volume de granulats anguleux de caoutchouc recyclé préparés à partir de vieux pneus et ayant une granulométrie de 1 à 4 mm,
- d'autre part, 3 kg par mètre cube de fibres de nylon ayant un diamètre de 0,4 mm et une longueur de 5 à 6 cm.

La composition ainsi obtenue a été employée à la confection selon un processus classique d'une chape de 5 cm d'épaisseur, qui possédait une souplesse améliorée de 40 % par rapport à une chape similaire connue, sans caoutchouc ni fibres, fabriquée avec des schistes de même granulométrie.

La rétention d'eau est par exemple de 10 à 15 %. Les tensions intermoléculaires induites par la pellicule d'eau qui enrobe grains minéraux et granulats caoutchouteux favorisent la stabilisation de leur mélange avec les fibres.

Des mesures du module K de déformation du sol, effectuées sur des plaques d'essais compactées mécaniquement, de 3,25 m2 de surface sur 5 cm d'épaisseur, ont conduit à des valeurs de l'ordre de 1,20 au lieu des valeurs de 1,60 environ obtenues pour le produit classique sans caoutchouc ni fibres.

Le produit selon l'invention est stable, ne se désagrège pas, a une bonne tenue en période hivernale et permet un emploi du sol sportif très intensif pour des durées de vie au moins comparables à celles des sols auto-stabilisés classiques. Les fibres renforcent en effet l'homogénéité et évite les ruptures de stabilisation superficielles, dues aux intempéries et surtout à l'effet des efforts de cisaillement horizontaux générés par l'utilisation par les sportifs. La perméabilité à l'eau est excellente et la chape a une bonne résistance au colmatage.

## Revendications

1. Composition de matières pour sols sportifs, auto-stabilisés sans liant, comportant un matériau minéral en grains anguleux dont la répartition granulométrique permet l'auto-stabilisation, caractérisée par le fait qu'elle contient de 5 à 30 % en volume d'un matériau caoutchouteux en grains anguleux et de 1 à 5 % en volume de fibres libres, le reste étant principalement constitué par ce matériau minéral dans lequel ce matériau caoutchouteux et ces fibres sont dispersés de façon homogène.

2. Composition selon la revendication 1, caractérisée par le fait que les grains anguleux de matériau caoutchouteux sont constitués par des produits recyclés de l'industrie du caoutchouc, tels que des particules de vieux pneus.

3. Composition selon la revendication 1 ou la revendication 2, caractérisée par le fait que les grains anguleux de matériau caoutchouteux ont une dimension moyenne de l'ordre de 1 à 4 mm.

4. Composition selon l'une quelconque des revendications 1 à 3, caractérisé en ce que la granulométrie du matériau caoutchouteux en grains anguleux est incluse dans la plage granulométrique du matériau minéral.

5. Composition selon l'une quelconque des revendications 1 ou 4, caractérisée par le fait que la granulométrie du matériau caoutchouteux est telle qu'il se substitue à une fraction granulométrique correspondante du matériau minéral en grains.

6. Composition selon l'une quelconque des revendications 1 à 5, caractérisé en ce que les fibres libres sont en matériau organique synthétique.

7. Composition selon l'une quelconque des revendications 1 à 6, caractérisée par le fait que les fibres ont un diamètre compris entre 0,1 et 1 mm et une longueur comprise entre 1 et 10 cm.

8. Composition selon l'une quelconque des revendications 1 à 7, caractérisé par le fait que le matériau minéral est non poreux.

9. Composition selon l'une quelconque des revendications 1 à 8, caractérisée par le fait que le matériau minéral en grains est préparé par concassage à partir de schistes vitrifiés extraits de terrils miniers brûlés.

10. Composition selon la revendication 9, caractérisée en ce qu'elle contient, par mètre cube de cette composition, de 20 à 200 kg de ce matériau caoutchouteux et de 1 à 10 kg de fibres libres.

11. Sol sportif auto-stabilisé constitué par la composition de l'une quelconque des revendications 1 à 10.

## Patentansprüche

1. Materialzusammensetzung für ohne Bindemittel selbststabilisierte Sportböden, mit einem scharfkörnigen mineralischen Material, bei dem die Körnungsverteilung die Selbststabilisierung ermöglicht, **dadurch gekennzeichnet**, daß sie 5 bis 30 Volumen-% an scharfkörnigem kautschukartigem Material und 1 bis 5 Volumen-% an freien Fasern enthält und der Rest hauptsächlich durch das mineralische Material gebildet wird, in dem dieses kautschukartige Material und diese Fasern homogen verteilt sind.

2. Zusammensetzung nach Anspruch 1, dadurch gekennzeichnet, daß die scharfkantigen Körner des kautschukartigen Materials von rezyklierten Produkten der Kautschukindustrie, wie z. B. Teilchen alter Reifen, gebildet werden.

3. Zusammensetzung nach Anspruch 1 oder Anspruch 2, dadurch gekennzeichnet, daß die scharfkantigen Körner des kautschukartigen Materials eine mittlere Größe im Bereich von 1 bis 4 mm aufweisen.

4. Zusammensetzung nach einem der Ansprüche 1 bis 3, dadurch gekennzeichnet, daß die Körnung des scharfkörnigen kautschukartigen Materials innerhalb des Körnungsbereiches des mineralischen Materials liegt.

5. Zusammensetzung nach einem der Ansprüche 1 oder 4, dadurch gekennzeichnet, daß die Körnung des kautschukartigen Materials so ist, daß es an die Stelle einer entsprechenden Körnungsfraktion des körnigen mineralischen Materials tritt.

6. Zusammensetzung nach einem der Ansprüche 1 bis 5, dadurch gekennzeichnet, daß die freien Fasern aus einem organischen Kunststoff bestehen.

7. Zusammensetzung nach einem der Ansprüche 1 bis 6, dadurch gekennzeichnet, daß die Fasern einen Durchmesser im Bereich von 0,1 bis 1 mm und eine Länge im Bereich von 1 bis 10 cm aufweisen.

8. Zusammensetzung nach einem der Ansprüche 1 bis 7, dadurch gekennzeichnet, daß das mineralische Material nicht porös ist.

9. Zusammensetzung nach einem der Ansprüche 1 bis 8, dadurch gekennzeichnet, daß das körnige mineralische Material durch Zerkleinerung von glasig gewordenem Schiefer, der von verkohlten Bergbauhalden abgebaut wird, erzeugt wird.

10. Zusammensetzung nach Anspruch 9, dadurch gekennzeichnet, daß sie pro Kubikmeter 20 bis 200 kg dieses kautschukartigen Materials und 1 bis 10 kg freie Fasern enthält.

11. Selbststabilisierter Sportboden, gebildet durch die Zusammensetzung nach einem der Ansprüche 1 bis 10.

## Claims

1. A composition of materials for self-stabilised sports surfaces requiring no binder, comprising a mineral material in the form of angular grains whose particle size distribution imparts self-stabilizing properties, **characterised in that** it contains 5 to 30 % by volume of a rubber-like material in the form of angular grains and 1 to 5 % by volume of free fibres, the remainder mainly comprising this mineral material in which this rubber-like material and these fibres are homogenously dispersed.

2. A composition according to Claim 1,
**characterised in that** the angular grains of rubber-like material comprise recycled products from the rubber industry, such as particles of old tyres.

3. A composition according to Claim 1 or Claim 2,
**characterised in that** the angular grains of rubber-like material have an average size in the order of 1 to 4 mm.

4. A composition according to any one of Claims 1 to 3,
**characterised in that** the particle sizes of the rubber-like material in the form of angular grains is included within the range of particle sizes of the mineral material.

5. A composition according to any one of Claims 1 or 4,
**characterised in that** the particle sizes of the rubber-like material is such that it is substituted for a corresponding particle size fraction of the granular mineral material.

6. A composition according to any one of Claims 1 to 5, **characterised in that** the free fibres are made from a synthetic organic material.

7. A composition according to any one of Claims 1 to 6, **characterised in that** the fibres have a diameter of between 0.1 and 1 mm and a length of between 1 and 10 mm.

8. A composition according to any one of Claims 1 to 7, **characterised in that** the mineral material is non-porous.

9. A composition according to any one of Claims 1 to 8, **characterised in that** the granular mineral material is prepared by crushing vitrified schist extracted from combusted mining waste.

10. A composition according to Claim 9,
**characterised in that** it contains 20 to 200 kg of this rubber-like material and 1 to 10 kg of free fibres to each cubic metre of this composition.

11. A self-stabilized sports surface comprising the composition of any one of Claims 1 to 10.
